# EUROPÄISCHE PATENTSCHRIFT

(11) **EP 2 840 162 B1**
(45) Veröffentlichungstag und Bekanntmachung des Hinweises auf die Patenterteilung: **18.11.2020**
(21) Anmeldenummer: 13181134.1
(22) Anmeldetag: 21.08.2013
(51) Int. Cl.: C23C 10/30, C23C 24/08, C23C 26/00

(54) **Verfahren zum Beschichten eines Turbinenbauteils mit einer Verschleißschutzschicht**
Method for coating a turbine component with an wear protection coating
Procédé de revêtement d'un composant de turbine avec une couche de protection anti-usure

(43) Veröffentlichungstag der Anmeldung: 25.02.2015
(73) Patentinhaber: MTU Aero Engines AG, 80995 München (DE)
(72) Erfinder: Werner, André, 80639 München (DE); Smarsly, Wilfried, 81669 München (DE); Friedberger, Katrin, 82140 Olching (DE); Lopez Lavernia, Natividad, 80995 München (DE)

(56) Entgegenhaltungen:
- WO-A1-99/42633
- WO-A1-2005/052211
- DE-A1-102006 028 297

## Beschreibung

Die Erfindung betrifft ein Verfahren zum Beschichten eines Turbinenbauteils mit einer Verschleißschutzschicht. Die Erfindung betrifft weiterhin ein Beschichtungsmittel zur Herstellung einer Verschleißschutzschicht, ein Turbinenbauteil mit einer solchen Verschleißschutzschicht sowie eine thermische Gasturbine mit einem derartigen Turbinenbauteil.

Hochtemperaturtaugliche Verschleißschutzschichten von Turbinenbauteilen werden typischerweise durch Gasphasenabscheidung, thermisches Spritzen oder durch galvanische Verfahren hergestellt. Beispielsweise ist es aus der EP 1 054 077 A2 bekannt, ein Turbinenbauteil aus einer Titanlegierung mit einer Verschleißschutzschicht aus Austenit zu versehen. Die Verschleißschutzschicht kann beispielsweise durch physikalische oder chemische Gasphasenabscheidung, Elektroplattieren oder Sputtern aufgebracht bzw. hergestellt werden. Weiterhin ist es bekannt, derartige Verschleißschutzschichten durch Auftragschweißen oder -löten herzustellen. Beispielsweise offenbart die US 5 281 484 A1 ein Verfahren, bei welchem stark beanspruchte Bauteilbereiche mit einer im Vakuum aufgelöteten Verschleißschutzschicht aus einer Nickelbasislegierung versehen werden.

Aus der WO 99/42633 A1 ist ein Verfahren zum Herstellen einer Schlickerschicht bekannt, bei welchem ein Schlickerwerkstoff hergestellt, auf ein Bauteil aufgetragen, ausgehärtet bei Temperaturen bis 450 °C und wärmebehandelt wird, um ein Eindiffundieren der Schlickerschicht in das Bauteil bei Temperaturen zwischen 750 °C und 1250 °C zu bewirken. Das Dokument WO 2005/052211 beschreibt ein Verfahren zum Herstellen einer Schlickerschicht, wobei der Schlickerwerkstoff ein Bindemittel und ein Metallpulver umfasst.

Als nachteilig an den bekannten Verfahren zum Herstellen von Verschleißschutzschichten ist jedoch der Umstand anzusehen, dass diese vergleichsweise aufwändig sind und daher zu relativ hohen Herstellungskosten führen.

Aufgabe der vorliegenden Erfindung ist es, ein alternatives Verfahren anzugeben, welches eine einfachere und kostengünstigere Beschichtung eines Turbinenbauteils mit einer Verschleißschutzschicht ermöglicht. Weitere Aufgaben der Erfindung bestehen darin, ein entsprechendes Beschichtungsmittel zur Herstellung einer Verschleißschutzschicht, ein entsprechend einfacher und kostengünstiger herstellbares Turbinenbauteil sowie eine thermische Gasturbine mit einem solchen Turbinenteil anzugeben.

Die Aufgaben werden erfindungsgemäß durch ein Verfahren mit den Merkmalen des Patentanspruchs 1, durch ein Beschichtungsmittel gemäß Anspruch 8, durch ein Turbinenbauteil mit den Merkmalen des Patentanspruchs 9 sowie durch eine thermische Gasturbine mit den Merkmalen des Patentanspruchs 11 gelöst. Vorteilhafte Ausgestaltungen mit zweckmäßigen Weiterbildungen der Erfindung sind in den jeweiligen Unteransprüchen angegeben, wobei vorteilhafte Ausgestaltungen des Verfahrens als vorteilhafte Ausgestaltungen des Turbinenbauteils bzw. der thermischen Gasturbine und umgekehrt anzusehen sind.

Ein erster Aspekt der Erfindung betrifft ein Verfahren zum Beschichten eines Turbinenbauteils mit einer Verschleißschutzschicht, bei welchem zumindest die Schritte Bereitstellen eines Beschichtungsmittels, welches zumindest ein Bindemittel, zumindest einen Reaktivstoff, der NiAl-Pigmente aufweist, und zumindest einen partikelförmigen Matrixbildner umfasst, der aus einer Gruppe ausgewählt wird, die hochtemperaturstabile metallische und/oder intermetallische Pigmente, insbesondere MCrAlY-Legierungspulverwerkstoffe mit M=Ni und/oder Co, intermetallische Hartstoffpulver, insbesondere Carbide, Silizide und Nitride, und intermetallische Anteile enthaltende Pulver umfasst, Aufbringen des Beschichtungsmittels auf eine Oberfläche des Turbinenbauteils, Erwärmen des Beschichtungsmittels auf eine erste Temperatur, bei welcher das zumindest eine Bindemittel aushärtet, wobei die erste Temperatur in einem Temperaturbereich zwischen 150°C und 350°C gewählt wird, und Erwärmen des Beschichtungsmittels auf eine über der ersten Temperatur liegende zweite Temperatur, bei welcher sich der Reaktivstoff exotherm umwandelt und der zumindest eine Matrixbildner mittels des zumindest einen Reaktivstoffs die Verschleißschutzschicht auf der Oberfläche des Turbinenbauteils ausbildet, wobei die zweite Temperatur in einem Temperaturbereich zwischen 550°C und 750°C gewählt wird, durchgeführt werden. Mit anderen Worten ist es im Unterschied zum Stand der Technik vorgesehen, ein Beschichtungsmittel bereitzustellen, welches auch als reaktives Dispersionsbeschichtungsmittel bezeichnet werden kann. Das Beschichtungsmittel umfasst hierzu zumindest das Bindemittel, das beim Erwärmen auf die erste Temperatur bzw. einen ersten Temperaturbereich aushärtet und hierdurch die anderen Bestandteile des Beschichtungsmittels, nämlich zumindest den Reaktivstoff und den Matrixbildner, zur einfachen und sicheren Handhabung vor und während des zweiten Erwärmungsschritts am betreffenden Oberflächenbereich des Turbinenbauteils fixiert. Durch sein Aushärten (Curing) trägt das Bindemittel dabei zur mechanischen Stabilität der Schicht bei. Dabei kann es grundsätzlich vorgesehen sein, dass das gesamte Turbinenbauteil oder nur ein oder mehrere Oberflächenbereiche des Turbinenbauteils mit dem Beschichtungsmittel versehen werden. Weiterhin kann vorgesehen sein, dass unterschiedliche Oberflächenbereiche des Turbinenbauteils mit unterschiedlichen Beschichtungsmitteln beschichtet und/oder auf unterschiedliche erste bzw. zweite Temperaturen erwärmt werden. Die erste Temperatur wird dann für einen vorbestimmten Zeitraum konstant bzw. innerhalb des vorbestimmten ersten Temperaturbereichs gehalten. Durch das anschließende weitere Erwärmen auf die über der ersten Temperatur bzw. dem ersten Temperaturbereich liegende zweite Temperatur wird die endgültige Verschleißschutzschicht erzeugt. Auch die zweite Temperatur wird für einen vorbestimmten Zeitraum konstant bzw. innerhalb eines zweiten Temperaturbereichs gehalten. Dabei kommt es zu einer durch den Reaktivstoff vermittelten Schichtbildung durch den Matrixbildner, dessen Partikel vermittels des Reaktivstoffs verbunden bzw. an das Grundmaterial des Turbinenbauteils angebunden werden, so dass neben einer hohen thermischen Stabilität auch eine hohe mechanische Stabilität der Verschleißschutzschicht erreicht wird. Die Reaktivstoffe mit innerer Reaktivität werden als Reaktionsbeschleuniger mit exothermer Reaktion zur lokalen Wärmeerzeugung verwendet werden. Ein Beispiel hierfür sind NiAl-Pigmente (Metco 404NS), die bei Erwärmung in den Bereich von ca. 700 °C eine stark exotherme Reaktion unter Bildung von NiAl bei gleichzeitiger Versinterung der Partikel des Matrixbildners bewirken. Unter einem Temperaturbereich zwischen 150°C und 350°C sind beispielsweise Temperaturen von 150°C, 155°C, 160°C, 165°C, 170°C, 175°C, 180°C, 185°C, 190°C, 195°C, 200°C, 205°C, 210°C, 215°C, 220°C, 225°C, 230°C, 235°C, 240°C, 245°C, 250°C, 255°C, 260°C, 265°C, 270°C, 275°C, 280°C, 285°C, 290°C, 295°C, 300°C, 305°C, 310°C, 315°C, 320°C, 325°C, 330°C, 335°C, 340°C, 345°C oder 350°C sowie entsprechende Zwischenwerte wie beispielsweise 200°C, 201°C, 202°C, 203°C, 204°C, 205°C, 206°C, 207°C, 208°C, 209°C, 210°C usw. zu verstehen. Unter einem Temperaturbereich zwischen 550°C und 750°C sind beispielsweise Temperaturen von 550°C, 555°C, 560°C, 565°C, 570°C, 575°C, 580°C, 585°C, 590°C, 595°C, 600°C, 605°C, 610°C, 615°C, 620°C, 625°C, 630°C, 635°C, 640°C, 645°C, 650°C, 655°C, 660°C, 665°C, 670°C, 675°C, 680°C, 685°C, 690°C, 695°C, 700°C, 705°C, 710°C, 715°C, 720°C, 725°C, 730°C, 735°C, 740°C, 745°C oder 750°C sowie entsprechende Zwischenwerte wie beispielsweise 600°C, 601°C, 602°C, 603°C, 604°C, 605°C, 606°C, 607°C, 608°C, 609°C, 610°C usw. zu verstehen. Hierdurch können thermisch und mechanisch beständige Verschleißschutzschichten hergestellt werden, ohne dass das Turbinenbauteil auf extreme Temperaturen erwärmt werden muss. Dies schließt das Auftreten unerwünschter Gefügeänderungen im Grundwerkstoff des Turbinenbauteils zuverlässig aus. Derartige Pulver und/oder Pigmente des Matrixbildners, die durch den oder die Reaktivstoffe beispielsweise durch Versintern verbunden werden, ermöglichen die Ausbildung thermisch und mechanisch besonders widerstandsfähiger Verschleißschutzschichten. Gegenüber heute bekannten lackier- oder pastenförmig aufgetragenen Schutzschichten wird durch diese, im Vergleich zu Löt- oder Schweißoperationen bei niedrigen Temperaturen iniziierte, zweistufige chemische Reaktionsführung eine Verschleißschutzschicht mit hoher Haftfestigkeit am Grundmaterial und einer hohen inneren Festigkeit erzeugt. Die Verschleißschutzschicht kann dabei zumindest teilweise durch Grundmaterialelemente erzeugt werden. Der Auftrag und die Aushärtung des Beschichtungsmittels sind dabei sehr einfach und flexibel, so dass das Verfahren entsprechend kostengünstig durchgeführt werden kann. Darüber hinaus erfordert die Herstellung der Verschleißschutzschicht keine Höchsttemperaturen, die ansonsten zu Gefügeänderungen des Grundwerkstoffs des Turbinenbauteils führen könnten.

In einer vorteilhaften Ausgestaltung der Erfindung ist vorgesehen, dass das Beschichtungsmittel in streichfähiger Form, insbesondere als Lack und/oder Paste bereitgestellt wird. Dies ermöglicht einen besonders einfachen und schnellen Auftrag des Beschichtungsmittels auf den oder die zu schützenden Oberflächenbereiche des Triebwerksbauteils. Herkömmliche streichfähig ausgebildete Beschichtungsmittel erlaubten nur die Herstellung von Schichten mit einer begrenzten mechanischen Stabilität und fanden daher im Hochtemperaturbereich bei zusätzlicher mechanischer Belastung bislang keine Anwendung. Durch die beispielsweise lack- oder pastenartige Ausgestaltung des Beschichtungsmittels in Verbindung mit der zweistufigen Aushärtung im Rahmen des erfindungsgemäßen Herstellungsverfahrens der Verschleißschutzschicht können nunmehr erstmals die Vorteile eines einfachen Auftrags auf das zu schützende Triebwerksbauteil mit den Vorteilen einer thermisch und mechanisch beständigen Verschleißschutzschicht kombiniert werden.

In weiterer Ausgestaltung der Erfindung ist vorgesehen, dass das Beschichtungsmittel durch Bestreichen und/oder Sprühen und/oder Zerstäuben und/oder Spachteln auf die Oberfläche des Turbinenbauteils aufgebracht wird. Dies erlaubt einen besonders schnellen und flexiblen Auftrag des Beschichtungsmittels auf den oder die zu schützenden Oberflächenbereiche des Triebwerksbauteils, wobei auch Triebwerksbauteile mit komplexen Oberflächengeometrien einfach mit dem Beschichtungsmittel versehen werden können.

Weitere Vorteile ergeben sich, indem ein Beschichtungsmittel mit einem organischen und/oder anorganischen Bindemittel bereitgestellt wird. Für organische Bindemittel erfolgt typischerweise eine Auflösung/Zersetzung des Bindemittels beim Erwärmen auf die erste Temperatur. Bestandteile des organischen Bindemittels können beim anschließenden Erwärmen auf die höhere zweite Temperatur zur Reaktion beitragen (z.B. durch Carbidbildung oder dergleichen). Bei anorganischen Bindemitteln (z. B. polyphosphat- oder silikatbasierten Bindern) wird das Bindemittel nicht zersetzt, sondern kann eine eigen Phase in der finalen Verschleißschutzschicht bilden. Des Weiteren können Bindemittel eingesetzt werden, die sowohl organische als auch anorganische Eigenschaftsprofile aufweisen. Dies trifft beispielsweise auf Polysilazane oder Polysiloxane zu. Diese Stoffe haben bei niedrigen Temperaturen vorwiegend organische Eigenschaften. Bei höheren Temperaturen, beispielsweise bei oder über der zweiten Temperatur, werden diese Stoffe keramisiert und reagieren damit in erster Linie anorganisch.

In einer weiteren vorteilhaften Ausgestaltung der Erfindung wird ein Bindemittel verwendet, welches sich bei der ersten Temperatur chemisch zersetzt und/oder bei der ersten Temperatur chemisch vernetzt und/oder bei der zweiten Temperatur eine Phase der Verschleißschutzschicht bildet. Hierdurch können die Eigenschaften des Beschichtungsmittels und der daraus gebildeten Verschleißschutzschicht optimal an die jeweilige Ausgestaltung und den späteren Einsatzzweck des Turbinenbauteils angepasst werden.

Weitere Vorteile ergeben sich, wenn ein Reaktivstoff verwendet wird, welcher bei der zweiten Temperatur als Reduktionsmittel für Oxide fungiert und/oder bei der zweiten Temperatur als Katalysator für eine Reaktion des Matrixbildners fungiert. Mit anderen Worten können Reaktivstoffe unterschiedlicher Kategorien vorgesehen sein, die einzeln oder in beliebiger Kombination als Bestandteil des Beschichtungsmittels verwendet werden. Es können zusätzlich Reaktivstoffe mit reduzierender Wirkung zur Auflösung von Oxidschichten und zur besseren Verbindungsbildung (z. B. durch Versintern) verwendet werden. Beispiele hierfür sind Al-Pigmente und AlNi-Pigmente (Metco 450NS), das heißt Ni-Pulver, die mit Al-Pulver ummantelt sind. Al-Pulver oxidiert aufgrund seiner hohen Affinität zu Sauerstoff während oder nach dem Erwärmen auf die zweite Temperatur (Einbrennprozess) und reduziert dabei bestehende Oxidschichten an der Oberfläche des Turbinenbauteils, wodurch die Haftung der Verschleißschutzschicht verbessert wird. Ebenso können als zusätzliche Reaktivstoff(e) Hydride wie beispielsweise Lithiumaluminiumhydrid, Natriumborhydrid oder Natriumhydrid vorgesehen sein. Weiterhin sind Reaktivstoffe möglich, die als Katalysator zur Reaktionsbeschleunigung beitragen.

In einer weiteren vorteilhaften Ausgestaltung der Erfindung wird als Grundmaterial des Turbinenbauteils ein Titan- und/oder Titan-Aluminium-Grundwerkstoff verwendet. Hierdurch wird eine Reaktion mit dem Grundmaterial des Turbinenbauteils und damit eine mechanisch besonders stabile Haftung der Verschleißschutzschicht erreicht.

Ein zweiter Aspekt der Erfindung betrifft ein Beschichtungsmittel gemäß Anspruch 8 zur Verwendung in einem Verfahren gemäß einem der Ausführungsbeispiele des ersten Erfindungsaspekts. Das Beschichtungsmittel umfasst erfindungsgemäß zumindest ein Bindemittel, zumindest einen Reaktivstoff, der NiAl-Pigmente aufweist, und zumindest einen partikelförmigen Matrixbildner, der aus einer Gruppe ausgewählt ist, die hochtemperaturstabile metallische und/oder intermetallische Pigmente, insbesondere MCrAlY-Legierungspulverwerkstoffe mit M=Ni und/oder Co, intermetallische Hartstoffpulver, insbesondere Carbide, Silizide und Nitride, und intermetallische Anteile enthaltende Pulver umfasst, wobei das zumindest eine Bindemittel ausgebildet ist, beim Erwärmen des Beschichtungsmittels auf eine erste Temperatur auszuhärten, und wobei der zumindest eine Matrixbildner ausgebildet ist, beim Erwärmen des Beschichtungsmittels auf eine über der ersten Temperatur liegende zweite Temperatur mittels des zumindest einen Reaktivstoffs eine Verschleißschutzschicht auf einer Oberfläche eines Turbinenbauteils auszubilden, wobei die erste Temperatur in einem Temperaturbereich zwischen 150°C und 350°C ist und wobei der zumindest eine Matrixbildner ausgebildet ist, beim Erwärmen des Beschichtungsmittels auf eine über der ersten Temperatur liegende zweite Temperatur mittels des zumindest einen Reaktivstoffs, der sich bei der zweiten Temperatur exotherm umwandelt, eine Verschleißschutzschicht auf einer Oberfläche eines Turbinenbauteils auszubilden, wobei die zweite Temperatur in einem Temperaturbereich zwischen 550°C und 750°C ist. Das Beschichtungsmittel umfasst mit anderen Worten grundsätzlich zumindest ein Bindemittel, einen Reaktivstoff und einen Matrixbildner, die im Rahmen einer zweistufigen Erwärmung spezifische chemische Reaktionen ermöglichen bzw. ausführen. Das Bindemittel kann grundsätzlich organisch und/oder anorganisch basiert sein. Für organische Bindemittel erfolgt typischerweise eine Auflösung/Zersetzung des Bindemittels beim Erwärmen auf die erste Temperatur. Bestandteile bzw. Zersetzungsprodukte des organischen Bindemittels können beim anschließenden Erwärmen auf die zweite Temperatur zur Reaktion beitragen (z. B. Carbidbildung). Bei anorganischen Bindemitteln (polyphosphat- oder silikatbasiert) wird das Bindemittel nicht zersetzt, sondern bildet eine eigene Phase in der finalen Verschleißschutzschicht. Des Weiteren können Bindemittel eingesetzt werden, die beide Eigenschaftsprofile aufweisen, wie z. B. Polysilazane oder Polysiloxane. Diese Stoffe haben bei niedrigen Belastungstemperaturen vorwiegend organische Eigenschaften. Nach einer Hochtemperaturbelastung werden die Stoffe keramisiert und reagieren dabei in erster Linie anorganisch. Grundsätzlich verwendbare Reaktivstoffe können in mehrere Kategorien eingeteilt werden und einzeln oder in beliebiger Kombination im Beschichtungsmittel verwendet werden. Eine nicht erfindungsgemäße Kategorie umfasst Reaktivstoffe, die mit dem Grundmaterial des Turbinenbauteils reagieren können. Dies sind beispielsweise TiAl-Pigmente zur Reaktion mit Ni-Basiswerkstoffen oder Ni-Pigmente zur Reaktion mit Ti-/TiAl-Grundwerkstoffen. Eine erfindungsgemäße Kategorie umfasst Reaktivstoffe mit innerer Reaktivität als Reaktionsbeschleuniger mit exothermer Reaktion (lokaler Wärmeerzeugung). Dies sind beispielsweise NiAl-Pigmente (Metco 404NS), die bei Erwärmung in den Bereich von ca. 700 °C eine stark exotherme Reaktion unter Bildung von NiAl bei gleichzeitiger Versinterung der Partikel des Matrixbildners bewirken. Eine weitere Kategorie umfasst Reaktivstoffe mit reduzierender Wirkung zur Auflösung von Oxidschichten sowie zur besseren Verbindungsbildung (z.B. durch Versintern). Dies umfasst beispielsweise: Al-Pigmente und AlNi-Pigmente (Metco 450NS), bei denen es sich um Ni-Pulver handelt, das mit Al-Pulver ummantelt ist. Das Al-Pulver oxidiert aufgrund seiner hohen Affinität zu Sauerstoff während des Einbrennprozesses und reduziert dabei angrenzende Oxidschichten und dergleichen. Alternativ oder zusätzlich können als weitere Reaktivstoffe Hydride wie beispielsweise Lithiumaluminiumhydrid, Natriumborhydrid oder Natriumhydrid verwendet werden. Eine weitere Kategorie umfasst Reaktivstoffe, die als Katalysatoren zur Reaktionsbeschleunigung fungieren. Diese Reaktivstoffe können gleichzeitig auch einer der anderen Kategorien angehören. Als zusätzliche Matrixbildner bzw. Füllstoffe können metallische Pulver/Pigmente verwendet werden, die durch die Reaktivstoffe z. B. durch Versinterung verbunden werden. Beispiele für geeignete Matrixbildner sind hochtemperaturstabile Pigmente wie MCrAlY-Pulver (M=Co), verschleißvermindernde intermetallische Hartstoffpulver wie Carbide, Silizide, Nitride oder intermetallische Anteile enthaltende Pulver wie T800, Stellite etc. Derartige Pulver und/oder Pigmente, die durch den oder die Reaktivstoffe beispielsweise durch Versintern verbunden werden, ermöglichen die Ausbildung thermisch und mechanisch besonders widerstandsfähiger Verschleißschutzschichten. Weitere sich ergebenden Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts anzusehen sind.

Ein dritter Aspekt der Erfindung betrifft ein Turbinenbauteil mit einer Verschleißschutzschicht, welches für eine thermische Gasturbine, insbesondere für ein Flugzeugtriebwerk, vorgesehen ist. Dabei ist erfindungsgemäß vorgesehen, dass die Verschleißschutzschicht mittels eines Verfahrens nach einem Ausführungsbeispiel des ersten Erfindungsaspekts erhalten ist. Hierdurch kann das Turbinenbauteil besonders einfach und kostengünstig hergestellt werden. Weitere sich ergebende Merkmale und deren Vorteile sind den Beschreibungen des ersten und des zweiten Erfindungsaspekts zu entnehmen, wobei vorteilhafte Ausgestaltungen des ersten und des zweiten Erfindungsaspekts als vorteilhafte Ausgestaltungen des dritten Erfindungsaspekts und umgekehrt anzusehen sind.

In einer vorteilhaften Ausgestaltung der Erfindung ist vorgesehen, dass das Turbinenbauteil als Laufschaufel und/oder als Leitschaufel und/oder als Schaufelkranzsegment und/oder als Rotornabe ausgebildet ist. Hierdurch können unterschiedliche und während des Betriebs einer zugeordneten Gasturbine jeweils stark belastete Turbinenbauteile vorteilhaft mit der Verschleißschutzschicht versehen werden.

Ein vierter Aspekt der Erfindung betrifft eine thermische Gasturbine, insbesondere ein Flugzeugtriebwerk, umfassend wenigstens ein Turbinenbauteil mit einer Verschleißschutzschicht. Dabei ist erfindungsgemäß vorgesehen, dass die Verschleißschutzschicht mittels eines Verfahrens nach einem Ausführungsbeispiel des ersten Erfindungsaspekts erhalten ist und/oder dass das Turbinenbauteil gemäß einem Ausführungsbeispiel des zweiten Erfindungsaspekts ausgebildet ist. Die sich hieraus ergebenden Merkmale und deren Vorteile sind den Beschreibungen des ersten, zweiten und dritten Erfindungsaspekts zu entnehmen, wobei vorteilhafte Ausgestaltungen des ersten, zweiten und dritten Erfindungsaspekts als vorteilhafte Ausgestaltungen des vierten Erfindungsaspekts und umgekehrt anzusehen sind.

Weitere Merkmale der Erfindung ergeben sich aus den Ansprüchen und den Ausführungsbeispielen.

Gemäß einem Ausführungsbeispiel der Erfindung wird ein Beschichtungsmittel, welches als reaktiver Dispersionslack für Hochtemperaturanwendungen fungiert, im lack- oder pastenartigen Zustand bereitgestellt und auf einen oder mehrere Oberflächenbereiche eines Turbinenbauteils aufgebracht. Das Beschichtungsmittel umfasst dabei zumindest ein Bindemittel, einen Reaktivstoff und einen Matrixbildner, die im Folgenden näher erläutert werden. Das Turbinenbauteil kann beispielsweise als Rotorschaufel ausgebildet sein und aus einem hochtemperaturfesten Ni-Basiswerkstoff bestehen. Das Beschichtungsmittel ist derart ausgebildet, dass beim anschließenden zweistufigen Erwärmen sowohl eine Reaktion im Beschichtungsmittel-System als auch mit dem Grundwerkstoff des Turbinenbauteils erfolgt. Die Applikation des lack- oder pastenförmigen Beschichtungsmittels kann beispielsweise durch Aufpinseln, Sprühen, Spachteln oder andere geeignete Auftragsverfahren erfolgen. Nach dem Auftragen erfolgt ein zweistufiger Einbrennprozess. In einem ersten Schritt wird ein Bindemittel des Beschichtungsmittels zur einfachen Handhabung bei den folgenden Verfahrensschritten durch Erwärmen auf eine erste Temperatur ausgehärtet (Curing). In Abhängigkeit der Ausgestaltung des Bindemittels erfolgt hierbei eine Polymerisation des Bindemittels. Ein typischer Temperaturbereich für die erste Temperatur liegt zwischen etwa 200 °C und etwa 300 °C. Sobald die Aushärtung im gewünschten Umfang erfolgt ist, wird das Turbinenbauteil weiter auf eine zweite Temperatur erwärmt, um einen Glüh- bzw. Reaktionsprozess zu initiieren. Hierbei erfolgt eine chemischen Reaktion zwischen Reaktivstoff und Matrixbildner einerseits und mit dem Grundwerkstoff des Turbinenbauteils andererseits, wodurch die endgültige Verschleißschutzschicht gebildet wird. Ein typischer Temperaturbereich für die zweite Temperatur liegt zwischen etwa 600 °C und etwa 700 °C.

Das Beschichtungsmittel umfasst hierzu grundsätzlich zumindest folgende Inhaltsstoffe:

### 1. Bindemittel

Das Bindemittel kann organisch oder anorganisch basiert sein. Für organische Bindemittel erfolgt typischerweise eine Auflösung/Zersetzung des Bindemittels beim Erwärmen auf die erste Temperatur. Bestandteile bzw. Zersetzungsprodukte des organischen Bindemittels können beim anschließenden Erwärmen auf die zweite Temperatur zur Reaktion beitragen (z. B. Carbidbildung). Bei anorganischen Bindemitteln (polyphosphat- oder silikatbasiert) wird das Bindemittel nicht zersetzt, sondern bildet eine eigene Phase in der finalen Verschleißschutzschicht. Des Weiteren können Bindemittel eingesetzt werden, die beide Eigenschaftsprofile aufweisen, wie z. B. Polysilazane oder Polysiloxane. Diese Stoffe haben bei niedrigen Belastungstemperaturen vorwiegend organische Eigenschaften. Nach einer Hochtemperaturbelastung werden die Stoffe keramisiert und reagieren dabei in erster Linie anorganisch.

### 2. Reaktivstoffe

Die Reaktivstoffe können grob in drei Kategorien eingeteilt werden und einzeln oder in beliebiger Kombination im Beschichtungsmittel des Anspruchs 8 verwendet werden:
Kategorie 1: nicht erfindungsgemäße Reaktivstoffe zur Reaktion mit dem Grundmaterial. Beispielsweise
   - TiAl-Pigmente zur Reaktion mit Ni-Basiswerkstoffen
   - Ni-Pigmente zur Reaktion mit Ti-/TiAl-Grundwerkstoffen
Kategorie 2: erfindungsgemäße Reaktivstoffe mit innerer Reaktivität als Reaktionsbeschleuniger mit exothermer Reaktion (lokaler Wärmeerzeugung). Beispielsweise
   - NiAl-Pigmente (Metco 404NS): bei Erwärmung in den Bereich von ca. 700 °C erfolgt eine stark exotherme Reaktion unter Bildung von NiAl bei gleichzeitiger Versinterung der Partikel des Matrixbildners.
Kategorie 3: Reaktivstoffe mit reduzierender Wirkung zur Auflösung von Oxidschichten und besseren Verbindungsbildung (z.B. durch Versintern) oder Katalysatoren zur Reaktionsbeschleunigung. Beispielsweise:
   - Al-Pigmente, AlNi-Pigmente (Metco 450NS): Umhüllung von Ni-Pulvern mit Al-Pulver: Al-Pulver oxidiert aufgrund hoher Affinität zu Sauerstoff während des Einbrennprozesses und reduziert dabei Oxidschichten und dergleichen.
   - Hydride wie beispielsweise Lithiumaluminiumhydrid, Natriumborhydrid, Natriumhydrid als weitere Reaktivstoffe.

### 3. Matrixbildner/Füllstoffe

Als Matrixbildner können metallische Pulver/Pigmente verwendet werden, die durch die Reaktivstoffe z. B. durch Versinterung verbunden werden. Beispiele hierfür sind hochtemperaturstabile Pigmente wie MCrAlY-Pulver (M=Ni/Co), verschleißvermindernde intermetallische Hartstoffpulver wie Carbide, Silizide, Nitride oder intermetallische Anteile enthaltende Pulver wie T800, Stellite etc.

## Patentansprüche

1. Verfahren zum Beschichten eines Turbinenbauteils mit einer Verschleißschutzschicht, folgende Schritte umfassend:
- Bereitstellen eines Beschichtungsmittels, welches zumindest ein Bindemittel, zumindest einen Reaktivstoff, der NiAl-Pigmente aufweist, und zumindest einen partikelförmigen Matrixbildner umfasst, der aus einer Gruppe ausgewählt wird, die hochtemperaturstabile metallische und/oder intermetallische Pigmente, insbesondere MCrAlY-Legierungspulverwerkstoffe mit M=Ni und/oder Co, intermetallische Hartstoffpulver, insbesondere Carbide, Silizide und Nitride, und intermetallische Anteile enthaltende Pulver umfasst;
- Aufbringen des Beschichtungsmittels auf eine Oberfläche des Turbinenbauteils;
- Erwärmen des Beschichtungsmittels auf eine erste Temperatur, bei welcher das zumindest eine Bindemittel aushärtet, wobei die erste Temperatur in einem Temperaturbereich zwischen 150°C und 350°C gewählt wird;
- Erwärmen des Beschichtungsmittels auf eine über der ersten Temperatur liegende zweite Temperatur, bei welcher sich der Reaktivstoff exotherm umwandelt und der zumindest eine Matrixbildner mittels des zumindest einen Reaktivstoffs die Verschleißschutzschicht auf der Oberfläche des Turbinenbauteils ausbildet, wobei die zweite Temperatur in einem Temperaturbereich zwischen 550°C und 750°C gewählt wird.

2. Verfahren nach Anspruch 1,
**dadurch gekennzeichnet, dass**
das Beschichtungsmittel in streichfähiger Form, insbesondere als Lack und/oder Paste bereitgestellt wird.

3. Verfahren nach Anspruch 2,
**dadurch gekennzeichnet, dass**
das Beschichtungsmittel durch Bestreichen und/oder Sprühen und/oder Zerstäuben und/oder Spachteln auf die Oberfläche des Turbinenbauteils aufgebracht wird.

4. Verfahren nach einem der Ansprüche 1 bis 3,
**dadurch gekennzeichnet, dass**
ein Beschichtungsmittel mit einem organischen und/oder anorganischen Bindemittel bereitgestellt wird.

5. Verfahren nach Anspruch 4,
**dadurch gekennzeichnet, dass**
ein Bindemittel verwendet wird, welches:
- sich bei der ersten Temperatur chemisch zersetzt; und/oder
- bei der ersten Temperatur chemisch vernetzt; und/oder
- bei der zweiten Temperatur eine Phase der Verschleißschutzschicht bildet.

6. Verfahren nach einem der Ansprüche 1 bis 5,
**dadurch gekennzeichnet, dass**
ein Reaktivstoff verwendet wird, welcher:
- bei der zweiten Temperatur als Reduktionsmittel für Oxide fungiert; und/oder
- bei der zweiten Temperatur als Katalysator für eine Reaktion des Matrixbildners fungiert.

7. Verfahren nach einem der Ansprüche 1 bis 6,
**dadurch gekennzeichnet, dass**
als Grundmaterial des Turbinenbauteils ein Titan- und/oder Titan-Aluminium-Grundwerkstoff verwendet wird.

8. Beschichtungsmittel zur Verwendung in einem Verfahren gemäß einem der Ansprüche 1 bis 7, umfassend zumindest ein Bindemittel, zumindest einen Reaktivstoff, der NiAl-Pigmente aufweist, und zumindest einen partikelförmigen Matrixbildner, der aus einer Gruppe ausgewählt ist, die hochtemperaturstabile metallische und/oder intermetallische Pigmente, insbesondere MCrAlY-Legierungspulverwerkstoffe mit M=Ni und/oder Co, intermetallische Hartstoffpulver, insbesondere Carbide, Silizide und Nitride, und intermetallische Anteile enthaltende Pulver umfasst, wobei das zumindest eine Bindemittel ausgebildet ist, beim Erwärmen des Beschichtungsmittels auf eine erste Temperatur auszuhärten, wobei die erste Temperatur in einem Temperaturbereich zwischen 150°C und 350°C ist und wobei der zumindest eine Matrixbildner ausgebildet ist, beim Erwärmen des Beschichtungsmittels auf eine über der ersten Temperatur liegende zweite Temperatur mittels des zumindest einen Reaktivstoffs, der sich bei der zweiten Temperatur exotherm umwandelt, eine Verschleißschutzschicht auf einer Oberfläche eines Turbinenbauteils auszubilden, wobei die zweite Temperatur in einem Temperaturbereich zwischen 550°C und 750°C ist.

9. Turbinenbauteil für eine thermische Gasturbine, insbesondere für ein Flugzeugtriebwerk, mit einer Verschleißschutzschicht,
**dadurch gekennzeichnet, dass**
die Verschleißschutzschicht mittels eines Verfahrens nach einem der Ansprüche 1 bis 7 und/oder mittels eines Beschichtungsmittels nach Anspruch 8 erhalten ist.

10. Turbinenbauteil nach Anspruch 9,
**dadurch gekennzeichnet, dass**
dieses als Laufschaufel und/oder als Leitschaufel und/oder als Schaufelkranzsegment und/oder als Rotornabe ausgebildet ist.

11. Thermische Gasturbine, insbesondere Flugzeugtriebwerk, umfassend wenigstens ein Turbinenbauteil mit einer Verschleißschutzschicht,
**dadurch gekennzeichnet, dass**
die Verschleißschutzschicht mittels eines Verfahrens nach einem der Ansprüche 1 bis 7 und/oder mittels eines Beschichtungsmittels nach Anspruch 8 erhalten ist und/oder dass das Turbinenbauteil gemäß einem der Ansprüche 9 oder 10 ausgebildet ist.

## Claims

1. Method for coating a turbine component with a wear protection layer, comprising the following steps:
- providing a coating agent which comprises at least one binder, at least one reactive substance having NiAl pigments, and at least one particulate matrix-forming agent selected from a group comprising high-temperature-stable metallic and/or intermetallic pigments, in particular MCrAlY alloy powder materials where M=Ni and/or Co, intermetallic hard material powders, in particular carbides, silicides and nitrides, and powders containing intermetallic components;
- applying the coating agent to a surface of the turbine component;
- heating the coating agent to a first temperature at which the at least one binder hardens, wherein the first temperature is selected in a temperature range of between 150°C and 350°C;
- heating the coating agent to a second temperature which is above the first temperature, at which second temperature the reactive substance exothermically transforms and the at least one matrix-forming agent forms the wear protection layer on the surface of the turbine component by means of the at least one reactive substance, wherein the second temperature is selected in a temperature range of between 550°C and 750°C.

2. Method according to claim 1, **characterized in that** the coating agent is provided in a paintable form, in particular as a lacquer and/or paste.

3. Method according to claim 2, **characterized in that** the coating agent is applied to the surface of the turbine component by brushing and/or spraying and/or atomizing and/or using a spatula.

4. Method according to any of claims 1 to 3, **characterized in that** a coating agent having an organic and/or inorganic binder is provided.

5. Method according to claim 4, **characterized in that** a binder is used which:
- chemically decomposes at the first temperature; and/or
- chemically crosslinks at the first temperature; and/or
- forms a phase of the wear protection layer at the second temperature.

6. Method according to any of claims 1 to 5, **characterized in that** a reactive substance is used which:
- acts as a reducing agent for oxides at the second temperature; and/or
- acts as a catalyst for a reaction of the matrix-forming agent at the second temperature.

7. Method according to any of claims 1 to 6, **characterized in that** a titanium and/or titanium-aluminum base material is used as the main material of the turbine component.

8. Coating agent for use in a method according to any of claims 1 to 7, comprising at least one binder, at least one reactive substance having NiAl pigments, and at least one particulate matrix-forming agent selected from a group comprising high-temperature-stable metallic and/or intermetallic pigments, in particular MCrAlY alloy powder materials where M=Ni and/or Co, intermetallic hard material powders, in particular carbides, silicides and nitrides, and powders containing intermetallic components, wherein the at least one binder is designed to harden when the coating agent is heated to a first temperature, wherein the first temperature is in a temperature range of between 150°C and 350°C, and wherein the at least one matrix-forming agent is designed to form a wear protection layer on a surface of a turbine component when the coating agent is heated to a second temperature, which is above the first temperature, by means of the at least one reactive substance which exothermically transforms at the second temperature, wherein the second temperature is in a temperature range of between 550°C and 750°C.

9. Turbine component for a thermal gas turbine, in particular for an aircraft engine, having a wear protection layer, **characterized in that** the wear protection layer is obtained by means of a method according to any of claims 1 to 7 and/or by means of a coating agent according to claim 8.

10. Turbine component according to claim 9, **characterized in that** said component is designed as a rotor blade and/or as a guide vane and/or as a blade ring segment and/or as a rotor hub.

11. Thermal gas turbine, in particular an aircraft engine, comprising at least one turbine component having a wear protection layer, **characterized in that** the wear protection layer is obtained by means of a method according to any of claims 1 to 7 and/or by means of a coating agent according to claim 8 and/or **in that** the turbine component is designed according to either claim 9 or claim 10.

## Revendications

1. Procédé de revêtement d'un composant de turbine avec une couche de protection anti-usure, comprenant les étapes suivantes :
- mise à disposition d'un agent de revêtement qui comprend au moins un liant, au moins une substance réactive comportant des pigments NiAI, et au moins un générateur de matrice particulaire choisi dans un groupe comprenant des pigments métalliques et/ou intermétalliques stables à haute température, en particulier des matériaux en poudre d'alliage MCrAlY, M représentant Ni et/ou Co, des poudres de substances dures intermétalliques, en particulier des carbures, siliciures et nitrures, et des poudres contenant des constituants intermétalliques ;
- application de l'agent de revêtement sur une surface du composant de turbine ;
- chauffage de l'agent de revêtement à une première température à laquelle l'au moins un liant durcit, la première température étant choisie dans une plage de température comprise entre 150 °C et 350 °C ;
- chauffage de l'agent de revêtement à une seconde température supérieure à la première température, la substance réactive se transformant de manière exothermique à la seconde température et l'au moins un générateur de matrice formant, au moyen de l'au moins une substance réactive, la couche de protection anti-usure à la surface du composant de turbine, la seconde température étant choisie dans une plage de température comprise entre 550 °C et 750 °C.

2. Procédé selon la revendication 1, **caractérisé en ce que** l'agent de revêtement est mis à disposition sous forme étalable, en particulier sous forme de vernis et/ou de pâte.

3. Procédé selon la revendication 2, **caractérisé en ce que** l'agent de revêtement est appliqué sur la surface du composant de turbine par étalage et/ou pulvérisation et/ou atomisation et/ou enduisage.

4. Procédé selon l'une des revendications 1 à 3, **caractérisé en ce qu'**un agent de revêtement comportant un liant organique et/ou minéral est mis à disposition.

5. Procédé selon la revendication 4, **caractérisé en ce qu'**un liant est utilisé, lequel :
- se décompose chimiquement à la première température ; et/ou
- est réticulé chimiquement à la première température ; et/ou
- génère une phase de la couche de protection anti-usure à la seconde température.

6. Procédé selon l'une des revendications 1 à 5, **caractérisé en ce qu'**une substance réactive est utilisée, laquelle :
- agit comme agent réducteur pour des oxydes à la seconde température ; et/ou
- agit comme catalyseur pour une réaction du générateur de matrice à la seconde température.

7. Procédé selon l'une des revendications 1 à 6, **caractérisé en ce qu'**un matériau de base en titane et/ou en titane-aluminium est utilisé comme matière de base du composant de turbine.

8. Agent de revêtement destiné à être utilisé dans un procédé selon l'une des revendications 1 à 7, comprenant au moins un liant, au moins une substance réactive comportant des pigments NiAI, et au moins un générateur de matrice particulaire choisi dans un groupe comprenant des pigments métalliques et/ou intermétalliques stables à haute température, en particulier des matériaux en poudre d'alliage MCrAlY, M représentant Ni et/ou Co, des poudres de substances dures intermétalliques, en particulier des carbures, des siliciures et des nitrures, et des poudres contenant des constituants intermétalliques, l'au moins un liant étant formé pour durcir lorsque l'agent de revêtement est chauffé à une première température, la première température se situant dans une plage de température comprise entre 150 °C et 350 °C, et l'au moins un générateur de matrice étant formé, au moyen de l'au moins une substance réactive, lorsque l'agent de revêtement est chauffé à une seconde température supérieure à la première température, la substance réactive se transformant de manière exothermique à la seconde température pour former une couche de protection anti-usure sur une surface d'un composant de turbine, la seconde température se situant dans une plage de température comprise entre 550 °C et 750 °C.

9. Composant de turbine pour une turbine à gaz thermique, en particulier pour un moteur d'avion, comportant une couche de protection anti-usure, **caractérisé en ce que** la couche de protection anti-usure est obtenue au moyen d'un procédé selon l'une des revendications 1 à 7 et/ou au moyen d'un agent de revêtement selon la revendication 8.

10. Composant de turbine selon la revendication 9, **caractérisé en ce qu'**il est réalisé sous la forme d'une aube de rotor et/ou d'une aube directrice et/ou d'un segment de couronne d'aubes et/ou d'un moyeu de rotor.

11. Turbine à gaz thermique, en particulier moteur d'avion, comprenant au moins un composant de turbine comportant une couche de protection anti-usure, **caractérisée en ce que** la couche de protection anti-usure est obtenue au moyen d'un procédé selon l'une des revendications 1 à 7 et/ou au moyen d'un agent de revêtement selon la revendication 8 et/ou **en ce que** le composant de turbine est réalisé selon l'une des revendications 9 ou 10.
